# FASCICULE DE BREVET EUROPEEN

(11) **EP 0 099 893 B1**
(45) Date de publication et mention de la délivrance du brevet: **05.03.1986**
(21) Numéro de dépôt: 83900040.3
(22) Date de dépôt: 16.12.1982
(51) Int. Cl.: D04H 5/00, D04H 1/00, A61F 13/00

(54) **NON-TISSE POUR COMPRESSES MEDICALES**
NICHTGEWEBTER TEXTILSTOFF FÜR MEDIZINISCHE KOMPRESSEN
NONWOVEN FOR MEDICAL COMPRESSES

(30) Priorité: 29.01.1982 FR 8201392
(43) Date de publication de la demande: 08.02.1984
(73) Titulaire: BEGHIN-SAY SOCIETE ANONYME, F-59239 Thumeries (FR)
(72) Inventeur: HOLVOET, Marcel, F-27400 Louviers (FR); PICARD, Bernard, F-27370 Amfreville la Campagne (FR)
(86) Numéro de dépôt international: FR8200211
(87) Numéro de publication internationale: WO8302630

## Description

La présente invention concerne un non-tissé dont la structure frisée ou ondulée lui confère d'excellentes propriétés d'absorption permettant notamment son emploi en tant que compresse médicale ou chirurgicale.

Actuellement les compresses médicales sont obtenues à partir d'un tissu léger - appelé gaze à pansements - (grammage compris entre 25 et 28 g/m²) dont la fabrication nécessite l'emploi d'un matériel de tissage coûteux et peu performant. Ce tissu est ensuite plié et découpé en plusieurs dimensions : puis, chaque compresse est, en général, enveloppée individuellement et stérilisée.

Les compresses en gaze traditionnelle sont des produits très plats, adhérant aux plaies et présentant un coefficient d'absorption des fluides assez faible. En outre, leurs caractéristiques d'élasticité et de résilience sont très nettement insuffisantes.

De nombreuses recherches ont visé à remplacer la gaze par des non-tissés obtenus par voie sèche, par voie humide ou par la technique dite « spun-bonded et composés de mélanges de fibres synthétiques et/ou naturelles.

Si les propriétés des compresses en non-tissé sont sensiblement supérieures à celles fabriquées en gaze, pour ce qui est notamment de la non-adhérence aux plaies, elles restent cependant très en deçà de ce qui est désiré quant à la capacité d'absorption.

On connaît par le brevet US-A-4 001 472 un non-tissé comprenant au moins un voile de fibres cellulosiques renforcé par une grille non-tissée à laquelle il est fixé au moyen d'un adhésif. Le voile présente un réseau de zones comprimées destinées à former des points de liaison avec les fils de la grille. La surface collée étant réduite à ces points, on évite le blocage de canaux capillaires par lesquels les liquides diffusent dans toute la masse. On améliore ainsi la capacité d'absorption des non-tissés de ce type. Cependant l'emploi d'un adhésif, comme de tout liant chimique, dans un tel produit le rend impropre à un usage médical à cause des risques de dissolution par les désinfectants. Par ailleurs ce produit reste très plat, l'épaisseur apparente coïncidant avec celle du matériau.

La présente invention concerne un non-tissé compatible avec un usage médical ou chirurgical palliant les défauts des non-tissés et de la gaze traditionnels. Sa structure particulière permet d'allier des propriétés telles que capacité d'absorption élevée, non-adhérence aux plaies, élasticité et résilience.

D'une manière générale ce non-tissé pour compresse médicale ou chirurgicale présente une succession d'ondulations uniformément réparties et dont les ventres adjacents sont alternativement disposés au-dessus et au-dessous du plan médian du non-tissé et est constitué d'une grille synthétique sur une des faces de laquelle est fixé par thermoliage un voile de fibres cellulosiques.

En particulier, les ventres contigus de deux ondulations voisines, situés d'un même côté du plan médian du non-tissé sont constitués de petits coussinets adjacents.

Le brevet FR-A-2 418 819 montre bien un produit fibreux présentant des ondulations mais d'une part, il comporte une quantité notable de liant le rendant impropre à l'usage médical, d'autre part, les ondulations n'ont qu'une fonction soit décorative soit structurale pour améliorer la rigidité.

L'invention sera mieux comprise à l'aide des dessins, lesquels représentent des exemples non limitatifs de réalisation du non-tissé :
la figure 1 est une vue de dessus du non-tissé,
la figure 2 est une vue en coupe de la figure 1 selon un plan parallèle au sens machine du non-tissé,
la figure 3 est une vue en coupe de la figure 1 selon un plan perpendiculaire au sens machine du non-tissé,
la figure 4 est une vue en perspective d'un non-tissé constitué d'une grille synthétique et d'un voile de fibres cellulosiques.

La figure 1 est une vue de dessus d'un non-tissé (1) qui présente un sens machine (2), correspondant au sens longitudinal de production dudit non-tissé, et un sens travers (3) perpendiculaire au sens machine (2).

Ce non-tissé (1) comporte des ondulations ou frisures régulièrement espacées et disposées le long de lignes (5) parallèles au sens machine (2).

La figure 2 qui est une en coupe de ta figure 1 selon AA, plan parallèle au sens machine (2), montre que le non-tissé présente des ondulations (4) dont les ventres (6, 7) sont alternativement au-dessus et au-dessous de son plan médian (8).

La figure 3 qui est une vue en coupe de la figure 1 selon BB, plan perpendiculaire au sens machine (2), montre que les ventres contigus (9, 10) d'ondulations voisines sont constitués de petits coussinets adjacents (11, 12) situés d'un même côté du plan médian (8) du non-tissé. En arrière du plan de coupe on voit le profil des coussinets situés en dessous du plan médian (8). La hauteur et la largeur de ces coussinets sont comprises entre 0,1 et 3 mm.

La figure 4 présente une forme préférée de l'invention : le non-tissé est constitué d'une grille synthétique (13) formée de filaments (15) d'un premier polymère enrobés dans une gaine d'un second polymère et reliés par de fines lamelles (16) du second polymère, grille sur une face de laquelle est déposé un voile de fibres cellulosiques (14).

Le voile (14) est thermolié à la grille (13) : ainsi le non-tissé ne comporte aucun liant chimique et peut donc être utilisé en tant que compresse médicale ou chirurgicale.

Selon une forme préférée de l'invention la grille synthétique (13) est une grille bi-étirée comportant dans le sens machine (2) des filaments de polyamide parallèles (15) régulièrement espacés d'une distance comprise entre 0,1 et 3 mm et reliés entre eux par des bandes étroites de polypropylène (16) régulièrement espacées d'une distance comprise entre 0,1 et 3 mm et perpendiculaires aux filaments (15). Le voile (14) de fibres cellulosiques est constitué d'un voile de carde de fibres de coton.

En outre, ce non-tissé présente l'avantage d'être plus léger que la gaze traditionnelle. La grille (13) a un grammage compris entre 5 et 15 g/m² de préférence 7 g/m² et le voile de fibres cellulosiques (14) un grammage compris entre 10 et 20 g/m², de préférence 16 g/m².

Sa densité apparente est inférieure à 0,15 - de préférence 0,1 - et sa capacité d'absorption est supérieure à 13 cm³/g - de préférence 16 cm³/g.

Le tableau ci-après donne les résultats de mesures effectuées sur le non-tissé selon l'invention, sur de la gaze traditionnelle et sur un non-tissé de commerce dénommé PELY-TEX :

## Revendications

1. Non-tissé (1) pour compresse médicale ou chirurgicale, possédant un sens machine (2) et un sens travers (3) caractérisé en ce qu'il présente une succession d'ondulations (4) uniformément réparties selon des lignes (5) parallèles au sens machine (2) et dont les ventres adjacents (6, 7) sont alternativement disposés au-dessus et au-dessous du plan (8) dudit non-tissé et en ce qu'il est constitué d'une grille synthétique (13) sur une des faces de laquelle est fixé un voile (14) de fibres cellulosiques par thermoliage.

2. Non-tissé selon la revendication 1, caractérisé en ce que les ventres contigus (9, 10) de deux ondulations voisines, situés d'un même côté du plan médian (8) sont constitués de petits coussinets (11, 12) adjacents.

3. Non-tissé selon la revendication 2, caractérisé en ce que la hauteur de chaque coussinet au-dessus du plan médian (8) est comprise entre 0,1 et 3 mm.

4. Non-tissé selon l'une des revendications 2 ou 3, caractérisé en ce que la largeur de chaque coussinet est comprise entre 0,1 et 3 mm.

5. Non-tissé selon l'une des revendications 1 à 4, caractérisé en ce que la grille synthétique (13) est une grille bi-étirée comportant dans le sens machine (2) des filaments de polyamide parallèles (15) régulièrement espacés d'une distance comprise entre 0,1 et 3 mm, reliés entre eux par des bandes étroites de polypropylène (16) régulièrement espacées d'une distance comprise entre 0,1 et 3 mm et perpendiculaires aux filaments (15).

6. Non-tissé selon l'une des revendications 1 ou 5, caractérisé en ce que le voile (14) de fibres cellulosiques est un voile de carde de fibres de coton.

7. Non-tissé selon l'une quelconque des revendications précédentes caractérisé en ce que le grammage de la grille synthétique (13) est compris entre 5 et 15 g/cm² et en ce que le grammage du voile de fibres cellulosiques est compris entre 10 et 20 g/m².

8. Non-tissé selon la revendication 7, caractérisé en ce que le grammage de la grille synthétique (13) est de 7 g/m² et en ce que le grammage du voile de carde de fibres de coton est de 16 g/m².

9. Non-tissé selon la revendication 8, caractérisé en ce que sa densité apparente est inférieure à 0,15 et son coefficient d'absorption d'eau supérieur à 13 cm³/g.

10. Non-tissé selon la revendication 9, caractérisé en ce que sa densité apparente est de 0,1 et son coefficient d'absorption est de 16 cm³/g.

11. Non-tissé selon la revendication 10, caractérisé en ce que son épaisseur est d'environ 0,24 mm.

12. Compresse médicale fabriquée à partir d'un non-tissé selon l'une quelconque des revendications précédentes, caractérisée en ce qu'elle est pliée de façon à ce que la partie destinée à venir en contact avec une plaie, soit constituée de la grille synthétique (13) nue.

## Claims

1. A non-woven (1) for use as a medical or surgical compress, and posessing a machine direction (2) and a transverse direction (3), characterised in that it possesses a succession of ondulations (4) uniformly distributed along lines (5) parallel to the machine direction (2), the adjacent antinodes (6, 7) of which are alternately arranged above and below the plane (8) of the said non-woven, and in that it consists of a synthetic mesh (13), on one of the faces of which a web (14) of cellulose fibres is attached by heat- bonding.

2. A non-woven according to Claim 1, characterised in that the contiguous antinodes (9, 10) of two ajoining undulations situated on the same side of the medium plane (8) consist of small adjacent pads (11, 12).

3. A non-woven according to Claim 2, characterised in that the height of each pad above the medium plane (8) is between 0.1 and 3 mm.

4. A non-woven according to one of Claims 2 or 3, characterised in that the width of each pad is between 0.1 and 3 mm.

5. A non-woven according to one of Claims 1 to 4, characterised in that the synthetic mesh (13) is a double-drawn mesh incorporating, in the machine direction (2), parallel nylon filaments (15), regularly spaced between 0.1 and 3 mm apart, joined together by narrow strips of polypropylene (16) regularly spaced between 0.1 and 3 mm apart and perpendicular to the filaments (15).

6. A non-woven according to one of Claims 1 or 5, characterised in that the web (14) of cellulose fibres is a card web of cotton fibres.

7. A non-woven according to any one of the preceding claims, characterised in that the mass per unit area of the synthetic mesh (13) is between 5 and 15 g/m² in that the mass per unit area of the cellulose fibre mat is between 10 and 20 g/m².

8. A non-woven according to Claim 7, characterised in that the mass per unit area of the synthetic mesh (13) is 7 g/m² and in that the mass per unit area of the card web of cotton fibres is 16 g/m².

9. A non-woven according to Claim 8, characterised in that its apparent density is less than 0.15 and its co-efficient water absorption is greater than 13 cm³/g

10. A non-woven according to Claim 9, characterised in that its apparent density is 0.1 and its absorption co-efficient is 16 cm³/g.

11. A non-woven according to Claim 10, characterised in that its thickness is approximately 0.24 mm.

12. A medical compress manufactured from a non-woven according to any one of the preceding claims, characterised in that it is folded in such a manner that the portion designed to come into contact with a wound consists of the exposed synthetic mesh (13).

## Patentansprüche

1. Nichtgewebe (1) für medizinische oder chirurgische Kompressen, mit einer Maschinenrichtung (2) und einer Querrichtung (3), dadurch gekennzeichnet, daß es eine Aufeinanderfolge gleichmäßig längs Linien (5) parallel zur Maschinenrichtung (2) verteilter Wellenformen (4) aufweist, deren benachbarte Bögen (6, 7) abwechselnd über und unter der Ebene (8) des genannten Nichtgewebes liegen, und daß es aus einem synthetischen Gitter (13) besteht, auf dessen einer Seite ein Flor (14) aus Zellulosefasern durch Warmbindung fixiert ist.

2. Nichtgewebe nach Anspruch 1, dadurch gekennzeichnet, daß die benachbarten Bögen (9, 10) von zwei benachbarten Wellenformen, die auf derselben Seite der Mittelebene (8) liegen, durch benachbarte kleine Kissen (11, 12) gebildet sind.

3. Nichtgewebe nach Anspruch 2, dadurch gekennzeichnet, daß die Höhe jedes Kissens über der Mittelebene (8) zwischen 0,1 und 3 mm beträgt.

4. Nichtgewebe nach einem der Ansprüche 2 oder 3, dadurch gekennzeichnet, daß die Breite jedes Kissens zwischen 0,1 und 3 mm liegt.

5. Nichtgewebe nach einem der Ansprüche 1 bis 4, dadurch gekennzeichnet, daß das synthetische Gitter (13) ein zweifach gestrecktes Gitter ist, welches in Maschinenrichtung (2) parallele Polyamidfäden (15) enthält, die regelmäßig in einer Entfernung zwischen 0,1 und 3 mm voneinander beabstandet und durch regelmäßig um eine Entfernung zwischen 0,1 und 3 mm beabstandete schmale Bänder aus Polypropylen (16) lotrecht zu den Fäden (15) untereinander verbunden sind.

6. Nichtgewebe nach einem der Ansprüche 1 bis 5, dadurch gekennzeichnet, daß der Flor (14) aus Zellulosefasern ein Flor aus gekämmten Baumwollfasern ist.

7. Nichtgewebe nach jedem der vorhergehenden Ansprüche, dadurch gekennzeichnet, daß das Gewicht des synthetischen Gitters (13) zwischen 5 und 15 g/m² und das Gewicht des Flors aus Zellulosefasern zwischen 10 und 20 g/m² liegt.

8. Nichtgewebe nach Anspruch 7, dadurch gekennzeichnet, daß das Gewicht des synthetischen Gitters (13) 7 g/m² und das Gewicht des Flors aus gekämmten Baumwollfasern 16 g/m² ist.

9. Nichtgewebe nach Anspruch 8, dadurch gekennzeichnet, daß seine augenscheinliche Dichte unter 0,15 und sein Wasserabsorptionskoeffizient über 13 cm³/g liegt.

10. Nichtgewebe nach Anspruch 9, dadurch gekennzeichnet, daß seine augenscheinliche Dichte 0,1 und sein Absorptionskoeffizient 16 cm³/g ist.

11. Nichtgewebe nach Anspruch 10, dadurch gekennzeichnet, daß seine Dicke etwa 0,24 mm beträgt.

12. Medizinische Kompresse, hergestellt aus einem Nichtgewebe nach einem der vorhergehenden Ansprüche, dadurch gekennzeichnet, daß sie so gefaltet wird, daß der zur Berührung mit einer Wunde bestimmte Teil aus dem nackten synthetischen Gitter (13) gebildet ist.
